# EUROPÄISCHE PATENTSCHRIFT

(11) **EP 2 309 027 B1**
(45) Veröffentlichungstag und Bekanntmachung des Hinweises auf die Patenterteilung: **21.09.2011**
(21) Anmeldenummer: 09171140.8
(22) Anmeldetag: 23.09.2009
(51) Int. Cl.: C23C 22/34, C23C 22/53

(54) **Behandlungslösung zur Erzeugung Chrom- und Cobalt-freier schwarzer Konversionsschichten**
Treatment solution for generating chrome and cobalt-free black conversion coatings
Solution de traitement pour la production de couches de conversion noires sans chrome ni cobalt

(43) Veröffentlichungstag der Anmeldung: 13.04.2011
(73) Patentinhaber: ATOTECH Deutschland GmbH, 10553 Berlin (DE)
(72) Erfinder: Dingwerth, Björn, 14129, Berlin (DE); Sazanov, Zdenek, 46841, Tanvald (CZ); Thom, Kostantin, 13593, Berlin (DE); Bedrnik, Lukas, 46841, Tanvald (CZ)
(74) Vertreter: Wonnemann, Jörg

(56) Entgegenhaltungen:
- EP-A1- 0 405 340
- EP-A1- 1 970 470
- JP-A- 2005 187 838

## Beschreibung

### Hintergrund der Erfindung

Zum Schutz metallischer Werkstoffoberflächen vor korrosiven Umwelteinflüssen stehen im Stand der Technik unterschiedliche Methoden zur Verfügung. Die Beschichtung des zu schützenden metallischen Werkstücks mit einem Überzug aus einem anderen Metall, beispielsweise Zink und dessen Legierungen, ist dabei eine in der Technik weit verbreitete und etablierte Methode. Um die Korrosion des Überzugmetalls zu reduzieren bzw. möglichst lange zu verhindern, werden speziell auf kathodisch schützenden unedlen Überzugsmetallen wie Zink und dessen Legierungen oft sogenannte Konversionsschichten eingesetzt. Hierbei handelt es sich um in wässrigen Medien in einem weiten pH-Bereich unlösliche Reaktionsprodukte des unedlen Beschichtungsmetalls oder seiner Legierung mit der Reaktionslösung. Beispiele für diese sogenannten Konversionsschichten sind Phosphatierungen und Chromatierungen.

Im Falle von Chromatierungen wird die zu behandelnde Oberfläche in eine saure, Chrom(VI)-Ionen enthaltende Lösung getaucht. Handelt es sich beispielsweise um eine Zink-Oberfläche, so löst sich ein Teil des Zinks auf. Unter den hierbei herrschenden reduzierenden Bedingungen wird Chrom(VI) zu Chrom(III) reduziert, das in dem u.a. durch die Wasserstoffentwicklung alkalischeren Oberflächenfilm u.a. als Chrom(III)-hydroxid bzw. als schwerlöslicher µ-Oxo- oder µ-Hydroxo-verbrückter Chrom(III)-Komplex abgeschieden wird. Parallel wird schwerlösliches Zinkchromat(VI) gebildet. Insgesamt entsteht eine dicht geschlossene, sehr gut vor dem Korrosionsangriff durch Elektrolyte schützende Konversionsschicht auf der Zinkoberfläche.

Chrom(VI)-Verbindungen zeichnen sich neben ihrer akuten Toxizität durch ihr hohes karzinogenes Potential aus, so dass ein Ersatz der mit diesen Verbindungen einhergehenden Verfahren notwendig ist.

Als Ersatz für Chromatierungsverfahren mit sechswertigen Chromverbindungen haben sich mittlerweile eine Vielzahl von Verfahren etabliert, die unterschiedliche Komplexe dreiwertiger Chromverbindungen verwenden.

Alternativ zu Verfahren, die auf dreiwertigen Chromverbindungen basieren, beschreibt der Stand der Technik auch Prozesse, die auf andere Metalle zum Aufbau einer Konversionsschicht zurück greifen. In der Anmeldeschrift WO 2008/119675 werden Behandlungslösungen zur Erzeugung von Chrom-und Cobalt-freien Konversionsschichten beschrieben, die Oxo-Kationen und Halogen-Komplexionen enthalten, die zu farblosen und leicht irisierenden Schichten führen.

Nachteilig an diesen im Stand der Technik beschriebenen Chrom- und Cobalt-freien Konversionsschichten ist jedoch, dass sie bisher nur in Farben, die auf Interferenzphänomenen beruhen, existieren. Dies umfasst nahezu transparente, bläuliche oder bunt irisierende und gelbliche Schichten.

Farbstoffe, wie sie auch bei Cr(III)-basierten Passivierungen eingesetzt werden können prinzipiell auch bei Chrom-freien Konversionsschichten verwendet werden.

Es gelingt jedoch hier wie auch bei den Cr(III)-basierten Konversionsschichten aufgrund der geringen Schichtdicke (≤ 500 nm) nicht, eine hinreichende Absorption des von der Oberfläche reflektierten Lichtes über alle Wellenlängen des sichtbaren Lichtes zu erzeugen, die als schwarzer Farbeindruck wahrgenommen würde.

Bei schwarz färbenden Verfahren auf Grundlage Cr(III)-haltiger Konversionsschichten wird in der Regel ein Übergangsmetall wie Cobalt oder Eisen als Co(II) oder Fe(II) oder Fe(III) der Passivierung zugesetzt, um in situ feinverteilte, schwarze Pigmente in der Konversionsschicht zu erzeugen.

Behandlungslösungen zur Erzeugung solcher Schwarzpassivierungen werden zum Beispiel in der Schrift EP 1 970 470 A1 beschrieben. Solche Behandlungslösungen enthalten neben Cr³⁺- und Co²⁺-Ionen Nitrat-Ionen und mindestens zwei unterschiedliche Carbonsäuren.

Eisen hat dabei den Nachteil, daß der Korrosionsschutz des Systems durch Einbau eisenhaltiger Pigmente deutlich geschwächt wird.

Cobalt erlaubt zwar Systeme mit besserem Konversionsschutz, hat aber den Nachteil unter bestimmten Bedingungen gesundheitlich nicht unbedenklich zu sein.

Die Patentschrift JP 2005-206872 beschreibt eine Cr⁶⁺-Ionen freie Behandlugslösung zur Erzeugung von Schwarzpassivierungen, die neben Cr³⁺-Ionen mindestens ein weiteres lon, ausgewählt aus der Gruppe von Sulfat, Chlorid, Ionen der Oxosäuren von Chlor und Nitrat, sowie eine Schwefelverbindung enthält. Die so erzeugten schwarzen Konversionsschichten enthalten Chromionen.

Die Schrift JP 2005-187925 beschreibt Behandlungslösungen zur Herstellung von gefärbten Passivierungsschichten, die Cr³⁺-Ionen, weitere Metallionen und eine organische Schwefelverbindung enthalten. Die so erzeugten schwarzen Konversionsschichten enthalten Chromionen.

Die Schrift JP 2005-187838 beschreibt ebenfalls wässrige Behandlungslösungen zur Erzeugung von schwarz gefärbten Passivierungsschichten, die Ionen mindestens ausgewählt aus Ni und Co, sowie einer Schwefelverbindung enthalten. Die so erzeugten schwarzen Konversionsschichtenenthalten Nickel- und/oder Cobaltionen.

### Aufgabe der Erfindung

Der Erfindung liegt die Aufgabe zugrunde, Reaktionslösungen und Verfahren zur Steigerung des Korrosionsschutzes und zur Schwarzfärbung zinkhaltiger Oberflächen zur Verfügung zu stellen, die frei sind von giftigen Metallen wie Chrom und Cobalt.

Ein Verfahren, das den ökologischen und arbeitsmedizinischen Vorteil einer Chrom- und Cobalt-freien Passivierung mit einem dekorativ hochwertigen schwarzen Farbeindruck verbindet ist daher wünschenswert.

### Beschreibung der Erfindung

Die Erfindung basiert auf der Verwendung schwefelhaltiger Verbindungen in einer Chromionen- und Cobaltionen-freien, wässrigen, sauren Matrix. Mit solchen Behandlungslösungen können schwarz gefärbte Konversionsschichten auf Zink und dessen Legierungen erzeugt werden.

Die erfindungsgemäßen Behandlungslösungen enthalten
a) mindestens ein komplexes, wasserlösliches Metall-Kation ausgewählt aus der Gruppe umfassend Oxo-Kationen der Formel M'O_{c}^{d+}, wobei c eine ganze Zahl von 1 bis 3 und d eine ganze Zahl von 1 bis 3 ist und /oder Halogen-Komplexion der Formel M"Xₐ^{b-}, wobei X ausgewählt ist aus der Gruppe umfassend F, Cl, Br und I, a eine ganze Zahl von 3 bis 6 ist, eine ganze Zahl von 1 bis 4 ist und M' und M" ausgewählt sind aus der Gruppe umfassend Mn, V, Ti, W, Mo, Zr, B, Si und Al;
b) mindestens ein Oxidationsmittel, ausgewählt aus der Gruppe, umfassend Wasserstoffperoxid, organische Peroxide, Alkalimetallperoxide, Perborate, Persulfate, Nitrate, organische Nitroverbindungen, organische N-Oxide und Gemische davon;
c) mindestens eine organische Schwefelverbindung, ausgewählt aus der Gruppe, umfassend Verbindungen der Formeln (1) und (2)
   wobei R¹ ausgewählt ist aus C1-C8-Alkyl, linear und verzweigt, Aryl, bevorzugt ist C1-C2-Alkyl;
   R² ausgewählt ist aus H, einem geeigneten Kation (NH₄⁺, Li⁺, Na⁺, K⁺) und C1-C4-Alkyl, linear und verzweigt;
   R³ und R⁴ unabhängig voneinander ausgewählt sind aus C1-C8-Alkyl, linear und verzweigt, Aryl, besonders bevorzugt sind die Reste R³ und R⁴ gleich und C1-C2-Alkyl; und
   R⁵ und R⁶ unabhängig voneinander ausgewählt sind aus H, einem geeigneten Kation (NH₄⁺, Li⁺, Na⁺, K⁺) und C1-C4-Alkyl, linear und verzweigt, bevorzugt sind die Reste R⁵ und R⁶ gleich.

Durch Zusatz geeigneter Schwefelverbindungen gemäß der Formeln (1) und (2) wird eine Schwarzfärbung der Konversionsschicht auch in Abwesenheit von Chrom, Eisen, Cobalt und Nickel erreicht. Die Liste der sich daraus ergebenden Verbindungen ist nicht abgeschlossen und umfasst insbesondere solche Verbindungen, die durch Hydrolyse oder dgl. unter den Bedingungen der zum Ansatz der Reaktionslösung benutzenden Lösungen oder unter den Bedingungen der Reaktionslösung bzw. der Reaktion mit der Metalloberfläche geeignete, den oben genannten Formeln entsprechende Verbindungen freisetzen können wie die Salze und Ester dieser Verbindungen. Die am meisten bevorzugten Schwefelverbindungen sind Thioglykolsäure, 3-Thiopropionsäure, Dithiodiglykolsäure und Thiomilchsäure.

Die Schwefelverbindungen gemäß Formel (1) und (2) werden der erfindungsgemäßen Behandlungslösung in einer Menge von 0.2 g/l bis 500 g/l, bevorzugt 1 g/l bis 100 g/l und am meisten bevorzugt 3 g/l bis 20 g/l zugegeben.

Die Oxo-Kationen der Formel M'O_{c}^{d+} werden bevorzugt in Form ihrer Nitrate, Sulfate und Halogenide der erfindungsgemäßen Behandlungslösung zugesetzt, aus denen sich durch Hydrolyse in der Behandlungslösung die Oxo-Kationen bilden. Beispielsweise wird als Quelle für ZrO²⁺ Zirkonoylsulfat (ZrO(SO₄)) verwendet.

Beispiele für geeignete Metalle M' sind Mn, V, W, Mo, Ti und Zr. Beispiele für geeignete Oxo-Kationen sind MnO⁺, VO³⁺, VO²⁺, WO₂²⁺, MoO₂²⁺ , TiO²⁺, ZrO²⁺ und Gemische davon. Besonders bevorzugte Oxo-Kationen sind die des Titans und des Zirconiums. Die Oxo-Kationen werden der Behandlungslösung in einer Menge von 0.02 g/l bis 50 g/l, bevorzugt 0.05 g/l bis 10 g/l und am meisten bevorzugt 0.1 g/l bis 5 g/l zugegeben.

Die Halogen-Komplexionen der Formel M"Xₐ^{b}- werden in Form ihrer Metallsalze, vorzugsweise ihrer Alkalimetallsalze, besonders bevorzugt ihrer Natrium- und Kaliumsalze, zugegeben. Bevorzugt sind die Halogen-Komplexanionen der Formel M"Xₐ^{b-}, die aus der Gruppe , umfassend BF₄⁻, TiF₆²- ZrF₆²⁻, SiF₆²⁻, AlF₆³⁻, und Gemischen davon ausgewählt sind. Besonders bevorzugt sind die Halogen-Komplexionen SiF₆²⁻, TiF₆²⁻ und ZrF₆²⁻. Die Halogen-Komplexanionen der Formel M"Xₐ^{b-} werden zu der erfindnungsgemäßen Behandlungslösung in einer Menge von 0.02 g/l bis 100 g/l, bevorzugt 0.05 g/l bis 50 g/l und am meisten bevorzugt 0.1 g/l bis 10 g/l zugegeben.

Die erfindungsgemäße Behandlungslösung kann entweder mindestens ein Oxo-Kationen der Formel M'O_{c}^{d+} mit M^{'} gleich Mn, V, Ti, W, Mo, Zr oder mindestens ein Halogen-Komplexion der Formel M^{"}Xₐ^{b-} enthalten. In einer weiteren Ausführungsform der Erfindung enthält die Behandlungslösung eine Mischung aus sowohl mindestens einem Oxo-Kation als auch mindestens einem Halogen-Komplexionen. Diese Ausführungsform ist bevorzugt, da sie in einer erhöhten Korrosionsbeständigkeit der Metallschicht resultiert (vgl. Beispiele 3 bis 7).

Das mindestens eine Oxidationsmittel in der erfindungsgemäßen Behandlungslösung wird ausgewählt aus der Gruppe umfassend Wasserstoffperoxid, organische Peroxide, Alkalimetallperoxide, Persulfate, Perborate, Nitrate und Gemische davon. Das am meisten bevorzugte Oxidationsmittel ist Wasserstoffperoxid. Das mindestens eine Oxidationsmittel wird der Behandlungslösung in einer Menge von 0.2 g/l bis 100 g/l, bevorzugt 1 g/l bis 50 g/l und am meisten bevorzugt 5 g/l bis 30 g/l zugegeben.

In einer weiteren bevorzugten Ausführungsform der erfindungsgemäßen Behandlungslösung wird der pH-Wert mittels einer Säure oder Base auf einen Wert im Bereich von 0.5 bis 5.0, vorzugsweise im Bereich von 1.0 bis 3.0, besonders bevorzugt im Bereich von 1.3 bis 2.0 eingestellt. Als bevorzugte Säure wird HNO₃ oder H₂SO₄, als bevorzugte Base Natronlauge verwendet.

Die Anwendung der erfindungsgemäßen Behandlungslösung zur Herstellung von Korrosionsschutzschichten erfolgt durch direkte Behandlung der Metalloberflächen mit der Behandlungslösung, durch Eintauchen oder Schwenken des zu beschichtenden Substrats in die bzw. mit der Behandlungslösung. Die Anwendung durch Eintauchen oder Schwenken erfolgt vorzugsweise bei einer Temperatur der Behandlungslösung im Bereich von 20 bis 100°C, vorzugsweise von 30 bis 70°C, bevorzugter von 40 bis 60 °C und besonders bevorzugt bei etwa 50°C. Die am meisten geeignete Behandlungsdauer zur Herstellung von Korrosionsschutzschichten durch Eintauchen oder Schwenken des zu beschichtenden Substrats in die bzw. mit der Behandlungslösung variiert in Abhängigkeit von verschiedenen Parametern, wie z. B. der Zusammensetzung der Behandlungslösung, der Behandlungstemperatur, der Art der Metalloberflache und dem Grad des gewünschten Korrosionsschutzes und kann anhand von Routineversuchen ermittelt werden. Im Allgemeinen liegt die Behandlungsdauer im Bereich von 5 bis 180 s, vorzugsweise im Bereich von 30 bis 120 s.

Die so abgeschiedenen schwarzen Konversionsschichten erzeugen bereits einen guten Korrosionsschutz bezogen auf die Bildung von Zinkkorrosionsprodukten auf zinkhaltigen Oberflächen.

Um den Korrosionsschutz der erzeugten schwarzen Konversionsschichten weiter zu steigern, können die beschrieben Konversionsschichten gängigen Nachbehandlungsverfahren ausgesetzt werden. Dies umfasst beispielsweise Versiegelungen auf Basis von Silikaten, organofunktionellen Silanen und nanoskaligem SiO₂, sowie Polymerdispersionen.

Die durch die anschließende Behandlung erzeugten Versieglungsschichten verbessern die Barrierewirkung der darunterliegenden Konversionsschicht und verbessern so zusätzlich den Korrosionsschutz des gesamten Beschichtungssystems.

### Beispiele

### Vergleichsbeispiel

800 ml einer Lösung aus 0.25 Gew.-% Zirkonylsulfat wird unter Rühren mit 13.6 g/l Kaliumhexafluorotitanat versetzt und für 30 min stark gerührt. Die Lösung wird anschließend auf 1000 ml aufgefüllt. Die Lösung wird 1:4 mit Wasser verdünnt (1 I Lösung + 3 I Wasser) und anschließend 1 I einer Wasserstoffperoxid Lösung (10 Gew.-%) hinzugefügt.

Der pH-Wert wird mit NaOH auf pH 1.6 bei 50°C eingestellt.

Ein Blech aus niedriglegiertem Stahl wird nach geeigneter Vorbehandlung in einem alkalischen Verzinkungselektrolyten (Protolux® 3000, ein Produkt von Atotech Deutschland GmbH, enthaltend 12 g/l Zink und 120 g/l NaOH) mit 10 µm Zink beschichtet.

Das Blech wird nach dem Verzinken gespült und direkt in die oben bereitete Behandlunsglösung eingetaucht. Nach 60 s Behandlungszeit unter leichter Bewegung wird das Blech entnommen, gespült und getrocknet. Es weist eine mehrfarbig irisierende Oberfläche auf.

### Ausführungsbeispiel 1

Eine Behandlungslösung zur Erzeugung von Konversionsschichten wie sie im Vergleichsbeispiel 1 beschrieben ist, wird mit 10 g/l Thioglykolsäure versetzt und der pH-Wert mit NaOH auf pH 1.6 (50°C) eingestellt.

Ein Blech aus niedriglegiertem Stahl wird nach geeigneter Vorbehandlung in einem alkalischen Verzinkungselektrolyten (Protolux® 3000, ein Produkt der Atotech Deutschland GmbH, enthaltend 12 g/l Zink und 120 g/l NaOH) mit 8-15 µm Zink beschichtet.

Das Blech wird nach dem Verzinken gespült und direkt in die oben bereitete Behandlungslösung eingetaucht. Nach 60 s Behandlungszeit unter leichter Bewegung wird das Blech entnommen, gespült und getrocknet. Es weist eine tiefschwarze Oberfläche auf.

### Ausführungsbeispiel 2

Eine Behandlungslösung zur Erzeugung von Konversionsschichten wie sie im Vergleichsbeispiel 1 beschrieben ist wird mit 11 g/l 3-Thiopropionsäure versetzt und der pH-Wert mit NaOH auf pH 1.6 (50 °C) eingestellt.

Ein Blech aus niedriglegiertem Stahl wird nach geeigneter Vorbehandlung in einem alkalischen Verzinkungselektrolyten (Protolux® 3000) mit 10 µm Zink beschichtet.

Das Blech wird nach dem Verzinken gespült und direkt in die oben bereitete Behandlungslösung eingetaucht. Nach 60 s Behandlungszeit unter leichter Bewegung wird das Blech entnommen, gespült und getrocknet. Es weist eine tiefschwarze Oberfläche auf.

### Ausführungsbeispiel 3

Eine Behandlungslösung zur Erzeugung von Konversionsschichten wie sie im Vergleichsbeispiel 1 beschrieben ist, wird mit 11 g/l Dithiodiglykolsäure versetzt und der pH-Wert mit NaOH auf pH 1.6 (50°C) eingestellt.

Ein Blech aus niedriglegiertem Stahl wird nach geeigneter Vorbehandlung in einem alkalischen Verzinkungselektrolyten (Protolux® 3000) mit 10 µm Zink beschichtet.

Das Blech wird nach dem Verzinken gespült und direkt in die oben bereitete Behandlungslösung eingetaucht. Nach 60 s Behandlungszeit unter leichter Bewegung wird das Blech entnommen, gespült und getrocknet. Es weist eine tiefschwarze Oberfläche auf.

Das Blech mit der so erzeugten Oberfläche wird bei 80°C im Umluftofen für 15 min getrocknet und der Korrosionsschutz im neutralen Salzsprühnebeltest nach ISO 9227 NSS geprüft. Das Blech erzielte eine Standzeit von 48 h bis zum Auftreten von Zinkkorrosionsprodukten > 5 % der Fläche.

### Ausführungsbeispiel 4

Ein Blech mit einer gemäß Ausführungsbeispiel 3 erzeugten Oberfläche wird gespült, in eine Versiegelungslösung bestehend aus einer silikathaltigen Polyurethandispersion (Corrosil® Plus 501, ein Produkt der Atotech Deutschland GmbH) getaucht und bei 80°C im Umluftofen für 15 min getrocknet. Der Korrosionsschutz im neutralen Salzsprühnebeltest nach ISO 9227 NSS geprüft. Das Blech erzielte eine Standzeit von 120 h bis zum Auftreten von Zinkkorrosionsprodukten > 5 % der Fläche. Eine üblicherweise zur Erhöhung des Korrosionsschutzes eingesetzte Versieglungslösung kann also auch auf den erfindungsgemäßen Chrom- und Cobalt-freien schwarzen Konversionsschichten verwendet werden.

### Ausführungsbeispiel 5

Eine Behandlungslösung zur Erzeugung von Konversionsschichten wie sie im Vergleichsbeispiel 1 beschrieben ist, wird mit 13 g/l Thiomilchsäure versetzt und der pH-Wert mit NaOH auf pH 1.6 (50 °C) eingestellt.

Ein Blech aus niedriglegiertem Stahl wird nach geeigneter Vorbehandlung in einem alkalischen Verzinkungselektrolyten (Protolux® 3000) mit 10 µm Zink beschichtet.

Das Blech wird nach dem Verzinken gespült und direkt in die oben bereitete Behandlungslösung eingetaucht. Nach 60 s Behandlungszeit unter leichter Bewegung wird das Blech entnommen, gespült und getrocknet. Es weist eine tiefschwarze Oberfläche auf.

Das Blech mit der so erzeugten Oberfläche wird bei 80 °C im Umluftofen für 15 min getrocknet und der Korrosionsschutz im neutralen Salzsprühnebeltest nach ISO 9227 NSS geprüft. Das Blech erzielte eine Standzeit von 48 h bis zum Auftreten von Zinkkorrosionsprodukten > 5 % der Fläche.

### Ausführungsbeispiel 6

1000 ml einer Lösung von 3.5 g/l Kaliumhexafluorotitanat werden unter Rühren mit 250 ml einer Wasserstoffperoxid Lösung (10 Gew.-%) versetzt und 10 g/l Thioglykolsäure zugegeben.

Der pH-Wert wird mit HNO₃ auf pH 1.6 bei 50 °C eingestellt.

Ein Blech aus niedriglegiertem Stahl wird nach geeigneter Vorbehandlung in einem alkalischen Verzinkungselektrolyten (Protolux® 3000) mit 10 µm Zink beschichtet.

Das Blech wird nach dem Verzinken gespült und direkt in die oben bereitete Behandlungslösung eingetaucht. Nach 60 s Behandlungszeit unter leichter Bewegung wird das Blech entnommen, gespült und getrocknet. Es weist eine tiefschwarze Oberfläche auf.

Das Blech mit der so erzeugten Oberfläche wird bei 80°C im Umluftofen für 15 min getrocknet und der Korrosionsschutz im neutralen Salzsprühnebeltest nach ISO 9227 NSS geprüft. Das Blech erzielte eine Standzeit von 24 h bis zum Auftreten von Zinkkorrosionsprodukten > 5 % der Fläche.

### Ausführungsbeispiel 7

1000 ml einer Lösung von 2.5 g/l Zirkonylsulfat werden unter Rühren mit 250 ml einer Wasserstoffperoxid Lösung (10 Gew.-%) versetzt und 10 g/l Thioglykolsäure zugegeben.

Der pH-Wert wird mit NaOH auf pH 1.6 bei 50 °C eingestellt.

Ein Blech aus niedriglegiertem Stahl wird nach geeigneter Vorbehandlung in einem alkalischen Verzinkungselektrolyten (Protolux® 3000) mit 10 µm Zink beschichtet.

Das Blech wird nach dem Verzinken gespült und direkt in die oben bereitete Behandlungslösung eingetaucht. Nach 60 s Behandlungszeit unter leichter Bewegung wird das Blech entnommen, gespült und getrocknet. Es weist eine tiefschwarze Oberfläche auf.

Das Blech mit der so erzeugten Oberfläche wird bei 80 °C im Umluftofen für 15 min getrocknet und der Korrosionsschutz im neutralen Salzsprühnebeltest nach ISO 9227 NSS geprüft. Das Blech erzielte eine Standzeit von 24 h bis zum Auftreten von Zinkkorrosionsprodukten > 5 % der Fläche.

## Patentansprüche

1. Behandlungslösung zur Herstellung von schwarzen Chrom-und Cobalt-freien Konversionsschichten, enthaltend
a) mindestens ein komplexes, wasserlösliches Metall-Kation ausgewählt aus der Gruppe umfassend Oxo-Kationen der Formel M'O_{c}^{d+}, wobei c eine ganze Zahl von 1 bis 3 und d eine ganze Zahl von 1 bis 3 ist und /oder Halogen-Komplexion der Formel M"Xₐ^{b-}, wobei X ausgewählt ist aus der Gruppe umfassend F, Cl, Br und I, a eine ganze Zahl von 3 bis 6 ist, b eine ganze Zahl von 1 bis 4 ist und M' und M" ausgewählt sind aus der Gruppe umfassend Mn, V, Ti, W, Mo, Zr, B, Si und Al
b) mindestens ein Oxidationsmittel
c) mindestens eine organische Schwefelverbindung, ausgewählt aus der Gruppe umfassend Verbindungen der Formeln (1) und (2)
wobei R¹ ausgewählt ist aus C1-C8-Alkyl, linear und verzweigt und Aryl,
R² ausgewählt ist aus der Gruppe umfassend H, NH₄⁺, Li⁺, Na⁺, K⁺ und C1-C4-Alkyl, linear und verzweigt;
R³ und R⁴ unabhängig voneinander ausgewählt sind aus der Gruppe umfassend C1-C8-Alkyl, linear und verzweigt und Aryl; und
R⁵ und R⁶ unabhängig voneinander ausgewählt sind aus der Gruppe umfassend H, NH₄⁺, Li⁺, Na⁺, K⁺ und C1-C4-Alkyl, linear und verzweigt.

2. Behandlungslösung gemäß Anspruch 1, wobei M' ausgewählt ist aus der Gruppe enthaltend Mn, V, Ti, W, Mo und Zr.

3. Behandlungslösung gemäß Anspruch 1, wobei M" ausgewählt ist aus der Gruppe enthaltend B, Al, Si, Ti und Zr.

4. Behandlungslösung, gemäß einem der Ansprüche 1 bis 3 die mindestens ein Oxo-Kation der Formel M'O_{c}^{d+} und mindestens ein Halogen-Komplexion der Formel M"Xₐ^{b-} enthält.

5. Behandlungslösung gemäß einem der Ansprüche 1 bis 4, bei dem das Oxidationsmittel ausgewählt ist aus der Gruppe, umfassend Wasserstoffperoxid, organische Peroxide, Alkalimetallperoxide, Perborate, Persulfate, Nitrate, organische Nitroverbindungen und organische N-Oxide und Gemische davon.

6. Behandlungslösung gemäß einem der Ansprüche 1 bis 5, bei dem die Reste der Verbindungen gemäß Formel (1) und (2) ausgewählt werden aus:
R¹ ist C1-C2-Alkyl, und
R³ und R⁴ unabhängig voneinander ausgewählt sind aus C1-C2-Alkyl.

7. Behandlungslösung gemäß Anspruch 6, bei der R³ und R⁴ gleich sind.

8. Behandlungslösung gemäß einem der Ansprüche 1 bis 7, bei der die organische Schwefelverbindung ausgewählt ist aus der Gruppe, umfassend Thioglykolsäure, Dithiodiglykolsäure, Thiomilchsäure und 3-Thiopropionsäure.

9. Behandlungslösung gemäß einem der Ansprüche 1 bis 8" bei der das Oxidationsmittel ein Peroxid ist.

10. Behandlungslösung gemäß Anspruch 9, bei der das Peroxid Wasserstoffperoxid ist.

11. Behandlungslösung gemäß einem der Ansprüche 1 bis 10, bei dem das mindestens eine Oxo-Kation der Formel M^{'}O_{c}^{d+} ausgewählt ist aus der Gruppe bestehend aus MnO⁺, VO³⁺, VO²⁺, WO₂²⁺, MoO₂²⁺, TiO²⁺, ZrO²⁺ und Gemischen davon.

12. Behandlungslösung gemäß einem der Ansprüche 1 bis 11, bei dem das mindestens eine Halogen-Komplexion der Formel M'Xₐ^{b}- aus gewählt ist aus der Gruppe bestehend aus SiF₆²⁻, TiF₆²⁻ und ZrF₆²⁻.

## Claims

1. Treatment solution for producing black chromium- and cobalt-free conversion layers, comprising
a) at least one complex, water-soluble metal cation selected from the group consisting of oxo cations of the formula M'O_{c}^{d+}, where c is an integer from 1 to 3 and d is an integer from 1 to 3, and /or complex halogen ions of the formula M"Xₐ^{b}-, where X is selected from the group consisting of F, Cl, Br and I, a is an integer from 3 to 6, b is an integer from 1 to 4 and M' and M" are selected from the group consisting of Mn, V, Ti, W, Mo, Zr, B, Si and Al
b) at least one oxidant
c) at least one organic sulphur compound selected from the group consisting of compounds of the formulae (1) and (2)
where R¹ is selected from among C1-C8-alkyl, linear and branched, and aryl;
R² is selected from the group consisting of H, NH₄⁺, Li⁺, Na⁺, K⁺ and C1-C4-alkyl, linear and branched;
R³ and R⁴ are selected independently from the group consisting of C1-C8-alkyl, linear and branched and aryl; and
R⁵ and R^{6,} are selected independently from the group consisting of H, NH₄⁺, Li⁺, Na⁺, K⁺ and C1-C4-alkyl, linear and branched.

2. Treatment solution according to Claim 1, wherein M' is selected from the group consisting of Mn, V, Ti, W, Mo and Zr.

3. Treatment solution according to Claim 1, wherein M" is selected from the group consisting of B, Al, Si, Ti and Zr.

4. Treatment solution according to any of Claims 1 to 3 which contains at least one oxo cation of the formula M'O_{c}^{d+} and at least one complex halogen ion of the formula M"Xₐ^{b-}_{.}

5. Treatment solution according to any of Claims 1 to 4, wherein the oxidant is selected from the group consisting of hydrogen peroxide, organic peroxides, alkali metal peroxides, perborates, persulphates, nitrates, organic nitro compounds and organic N-oxixes and mixtures thereof.

6. Treatment solution according to any of Claims 1 to 5, wherein the radicals of the compounds of the formulae (1) and (2) are selected from among:
R¹ is C1-C2-alkyl and
R³ and R⁴ are selected independently from among C1-C2-alkyl.

7. Treatment solution according to Claim 6, wherein R³ and R⁴ are identical.

8. Treatment solution according to any of Claims 1 to 7, wherein the organic sulphur compound is selected from the group consisting of thioglycolic acid, dithiodiglycolic acid, thiolactic acid and 3-thiopropionic acid.

9. Treatment solution according to any of Claims 1 to 8, wherein the oxidant is a peroxide.

10. Treatment solution according to Claim 9, wherein the peroxide is hydrogen peroxide.

11. Treatment solution according to any of Claims 1 to 10, wherein the at least one oxo cation of the formula M'O_{c}^{d+} is selected from the group consisting of MnO⁺, VO³⁺, VO²⁺, WO₂²⁺, MoO₂²⁺, TiO²⁺, ZrO²⁺ and mixtures thereof.

12. Treatment solution according to any of Claims 1 to 11, wherein the at least one complex halogen ion of the formula M'Xₐ^{b-} is selected from the group consisting of SiF₆²⁻, TiF₆²⁻ and ZrF₆²⁻.

## Revendications

1. Solution de traitement pour la réalisation de couches de conversion noires, exemptes de chrome et de cobalt, contenant
a) au moins un cation métallique complexe, soluble dans l'eau, choisi dans le groupe comprenant les cations oxo de formule M'O_{c}^{d+}, où c représente un nombre entier de 1 à 3 et d un nombre entier de 1 à 3 et/ou un ion complexe d'halogène de formule M"Xₐ^{b-}, où X est choisi dans le groupe comprenant F, Cl, Br et 1, a représente un nombre entier de 3 à 6, b un nombre entier de 1 à 4 et M' et M" sont choisis dans le groupe comprenant Mn, V, Ti, W, Mo, Zr, B, Si et Al
b) au moins un oxydant
c) au moins un composé organosoufré choisi dans le groupe comprenant les composés des formules (1) et (2)
où R¹ est choisi parmi C₁-C₈-alkyle linéaire ou ramifié et aryle, R² est choisi dans le groupe comprenant H, NH₄⁺, Li⁺, Na⁺, K⁺ et C₁-C₄-alkyle linéaire et ramifié;
R³ et R⁴ sont choisis, indépendamment l'un de l'autre, dans le groupe comprenant C₁-C₈-alkyle linéaire et ramifié et aryle ; et
R⁵ et R⁶ sont choisis, indépendamment l'un de l'autre, dans le groupe comprenant H, NH₄⁺, Li⁺, Na⁺, K⁺ et C₁-C₄-alkyle linéaire et ramifié.

2. Solution de traitement selon la revendication 1, où M' est choisi dans le groupe contenant Mn, V, Ti, W, Mo et Zr.

3. Solution de traitement selon la revendication 1, où M" est choisi dans le groupe contenant B, Al, Si, Ti et Zr.

4. Solution de traitement selon l'une quelconque des revendications 1 à 3 qui contient au moins un cation oxo de formule M'O_{c}^{d+} et au moins un ion complexe d'halogène de formule M"Xₐ^{b-}.

5. Solution de traitement selon l'une quelconque des revendications 1 à 4, dans laquelle l'oxydant est choisi dans le groupe comprenant le peroxyde d'hydrogène, les peroxydes organiques, les peroxydes de métal alcalin, les perborates, les persulfates, les nitrates, les composés nitro organiques et les N-oxydes organiques et leurs mélanges.

6. Solution de traitement selon l'une quelconque des revendications 1 à 5, dans laquelle les radicaux des composés selon les formules (1) et (2) sont choisis parmi :
R¹ signifiant C₁-C₂-alkyle et
R³ et R⁴ étant choisis, indépendamment l'un de l'autre, parmi C₁-C₂-alkyle.

7. Solution de traitement selon la revendication 6, dans laquelle R³ et R⁴ sont identiques.

8. Solution de traitement selon l'une quelconque des revendications 1 à 7, dans laquelle le composé organosoufré est choisi dans le groupe comprenant l'acide thioglycolique, l'acide dithiodiglycolique, l'acide thiolactique et l'acide 3-thiopropionique.

9. Solution de traitement selon l'une quelconque des revendications 1 à 8, dans laquelle l'oxydant est un peroxyde.

10. Solution de traitement selon la revendication 9, dans laquelle le peroxyde est le peroxyde d'hydrogène.

11. Solution de traitement selon l'une quelconque des revendications 1 à 10, dans laquelle ledit au moins un cation oxo de formule M'O_{c}^{d+} est choisi dans le groupe constitué par MnO⁺, VO³⁺, VO²⁺, WO₂²⁺, MoO₂²⁺, TiO²⁺, ZrO²⁺ et leurs mélanges.

12. Solution de traitement selon l'une quelconque des revendications 1 à 11, dans laquelle ledit au moins un ion complexe d'halogène de formule M'Xₐ^{b-} est choisi dans le groupe constitué par SiF₆²⁻, TiF₆²⁻ et ZrF₆²⁻.
